# EUROPÄISCHE PATENTSCHRIFT

(11) **EP 2 711 191 B1**
(45) Veröffentlichungstag und Bekanntmachung des Hinweises auf die Patenterteilung: **12.11.2014**
(21) Anmeldenummer: 12185442.6
(22) Anmeldetag: 21.09.2012
(51) Int. Cl.: B41M 5/00, B41M 7/02, B41M 5/52, B41M 7/00

(54) **Verfahren zum Bedrucken von Folien**
Method for printing films
Procédé d'impression de feuilles

(43) Veröffentlichungstag der Anmeldung: 26.03.2014
(73) Patentinhaber: Wipf AG, 8604 Volketswil (CH)
(72) Erfinder: Wohlhauser, Othmar, 8604 Volketswil (CH); Fankhauser, Oliver, 8604 Volketswil (CH)
(74) Vertreter: Betten & Resch

(56) Entgegenhaltungen:
- EP-A2- 1 104 694
- WO-A1-02/20276
- WO-A2-01/94451
- DE-A1- 2 460 881
- DE-A1-102008 063 837
- DE-A1-102009 043 042
- US-A1- 2004 055 698
- US-A1- 2009 120 782

## Beschreibung

### GEBIET DER ERFINDUNG

Die vorliegende Erfindung betrifft ein Verfahren zum Bedrucken von Folien sowie eine dadurch hergestellter Folienverbund.

### HINTERGRUND DER ERFINDUNG

Folien kommen in der Verpackungsindustrie zum Einsatz, wobei hier sowohl Monofolien als auch Verbundfolien Verwendung finden.

Die verwendeten Folien werden dabei bedruckt, um dem Verbraucher Informationen über das Produkt, den Hersteller oder die Marke zu vermitteln und eine ästhetische Anmutung zu erzeugen. Neben den bisher gängigen Druckverfahren wie beispielsweise Tiefdruck gewinnt dabei der Digitaldruck zunehmend an Bedeutung und wird beispielsweise bei Etiketten, Papier-Anwendungen oder sogenannten Shrink-Sleeves bereits eingesetzt.

Bei Folien, insbesondere Verbundfolien, die siegelfähig sind und im Rahmen des Verpackungsprozesses dann auch versiegelt werden, bestehen jedoch besondere Anforderungen an mechanische und thermische Beständigkeiten des Druckbildes, die mit herkömmlichen Digitaldruckverfahren und -vorrichtungen nicht erzielt werden kann.

Klassisch werden derartige Folien typischerweise bisher im Tief- oder Flexodruckverfahren bedruckt, das jedoch sehr aufwendig ist.

Eine Verwendung des Digitaldruckverfahrens ist bisher nur möglich, wenn bei Verbundfolien die Bedruckung auf der Innenseite des Druckträgers erfolgt. Dies macht dann jedoch weitere Produktionsvorgänge wie Kaschieren, Aushärten, etc. erforderlich.

In DE 10 2009 043042 A1 wird ein Verfahren zur Herstellung bedruckter Verpackungen aus kaschiertem Folienmaterial sowie ein bedrucktes kaschiertes Folienmaterial vorgeschlagen. Bei dem Verfahren wird eine transparente Druckträgerfolie mit einer ersten Primerschicht versehen und die Primerschicht digital bedruckt. Die hierdurch gegebene Farbschicht wird mit einer weiteren Primerschicht abgedeckt, bevor eine Abdeckfolie mittels eines nach dem Aushärten elastomeren 2K-PUKlebers aufgebracht wird.

Wünschenswert wäre es daher, ein Verfahren zu schaffen, das in der Lage ist, Folien, insbesondere Verbundfolien, im Aussendruck zu bedrucken und dabei ein Digitaldruckverfahren zu verwenden.

Digitaldruck für die Bedruckung von Folien ist grundsätzlich bereits bekannt. So wird beispielsweise von Hewlett Packard unter der Bezeichnung Indigo eine Digitaldruckmaschine angeboten, die grundsätzlich auch zum Bedrucken von Folien geeignet ist. Bei dieser Maschine wird die Druckseite zunächst Corona-vorbehandelt, dann ein auf wässriger Lösung basierender Primer aufgetragen und schließlich erfolgt die Bedruckung der Folie im Digitaldruck.

Die derart bedruckten Folien weisen jedoch nicht die erforderliche thermische und mechanische Beständigkeit auf, die von siegelfähigen Folien erwartet wird.

Es ist daher eine Aufgabe der vorliegenden Erfindung, ein Verfahren zu schaffen, das einen Digitaldruck mit verbesserter thermischer und mechanischer Stabilität ermöglicht, der auch bei siegelfähigen Folien eingesetzt werden kann.

### ZUSAMMENFASSUNG DER ERFINDUNG

Gemäß einem Ausführungsbeispiel umfasst die Erfindung ein Verfahren zum digitalen Bedrucken eines Folienverbunds oder einer Folie, aufweisend folgende Schritte:
Durchführen einer Coronavorbehandlung des Folienverbunds oder der Folie; Primern der Folie mit einem Primer;
Durchführen einer Coronavorbehandlung des geprimerten Folienverbunds oder der Folie;
Bedrucken des coronavorbehandelten, geprimerten Folienverbunds oder der Folie im Digitaldruckverfahren;
Aufbringen eines Schutzlacks auf dem bedruckten, coronavorbehandelten, geprimerten Folienverbunds oder der Folie.

Die Coronavorbehandlung vor dem Primern und vor dem Bedrucken führt zu einer besonders hohen mechanischen und thermischen Stabilität der bedruckten Folie.

Gemäß einem Ausführungsbeispiel umfasst das Verfahren:
Durchführen einer Coronavorbehandlung des bedruckten, coronavorbehandelten, geprimerten Folienverbunds oder der Folie vor dem Auftragen des Schutzlacks.

Durch das erneute Coronavorbehandeln wird die Stabilität zusätzlich erhöht.

Gemäß einem Ausführungsbeispiel ist Primer ein auf einem organischen Lösemittel basierter Primer.

Dies erhöht weiter die Stabilität der bedruckten Folie.

Gemäß einem Ausführungsbeispiel ist der Primer ein Zwei-Komponenten-Primer.

Dies ist eine besonders vorteilhafte Ausgestaltung des Primers.

Gemäß einem weiteren bevorzugten Ausführungsbeispiel kann der Primer auch ein 1 Komponenten-Primer auf Basis Polyurethan oder Polyvinylbutyral (PVB) sein.

Gemäß einem Ausführungsbeispiel ist der Schutzlack ein auf einem organischen Lösemittel basierter Schutzlack.

Dies ist eine besonders vorteilhafte Ausgestaltung des Schutzlacks.

Gemäß einem Ausführungsbeispiel ist der Schutzlack ein Zwei-Komponenten-Schutzlack.

Gemäß einem Ausführungsbeispiel wird der Primer mit einer Dicke von 0,1 bis 1 g/m2 aufgetragen.

Dies ist eine vergleichsweise dünne Primer.-Schicht, die jedoch dank der Coronavorbehandlung ausreicht, um eine hinreichende Stabilität des Druckbildes zu erzielen.

Gemäß einem Ausführungsbeispiel wird der Schutzlack mit einer Dicke von 0,3 bis 2 g/m2 aufgetragen wird.

Gemäß einem Ausführungsbeispiel wird als Schutzlack ein strahlenhärtender Schutzlack verwendet, wobei
der Schutzlack mittels elektrobeam-Härtung gehärtet wird, oder
der Schutzlack mittels UV-Härtung gehärtet wird.

Gemäß einem Ausführungsbeispiel umfasst die Erfindung einen Folienverbund oder Folie, hergestellt durch ein Verfahren gemäß einem Ausführungsbeispiele der Erfindung.

### BESCHREIBUNG DER ZEICHNUNGEN

Fig. 1 illustriert schematisch ein Verfahren gemäß einem Ausführungsbeispiel der Erfindung.

### DETAILLIERTE BESCHREIBUNG

Nachfolgend wird die Erfindung anhand von Ausführungsbeispielen im Detail beschrieben.

Die Ausführungsbeispiele ermöglichen dabei die Bedruckung bahnförmiger Verbunde (Mehrschicht-Laminate) oder Folien für flexible Verpackungen von Lebensmittel-, Non Food-, Pet Food-, Pharma- oder Medical - Anwendungen.

Diese Verbunde bestehen im Allgemeinen aus mindestens 2 verschiedenen Folien, die Kunststofffolien, und / oder Metallfolien, und / oder Papierfolien enthalten. Gemäß einem Ausführungsbeispiel kann es sich aber auch um Monofolien handeln.

Die Druckseite dieses Verbunds (Mehrschicht-Laminat) oder der Folie wird zur Erzielung einer besseren Primerhaftung auf der Druckseite zunächst mit einer Corona-Vorbehandlung bearbeitet, die gemäß einem Ausführungsbeispiel inline erfolgt. Bei einer Coronavorbehandlung wird die zu behandelnde Oberfläche für eine kurze Zeit einer elektrischen Coronaentladung ausgesetzt. Dabei kann eine handelsübliche Vorrichtung zur Coronavorbehandlung zum Einsatz kommen.

Diese Vorbehandlung dient dazu, die Oberfläche des Druckträger von Materialien zu reinigen, welche durch Abklatsch (Set off) von der Siegelseite oder Migration an der Oberfläche angelagert wurden. Daneben entstehen dadurch an der Oberfläche polare Moleküle, an die sich dann der Primer besser anbinden kann.

Im Anschluss an die Corona-Vorbehandlung wird gemäß einem Ausführungsbeispiel auf der Druckseite dieses Verbunds (Mehrschicht-Laminat) oder der Folie zur Erzielung einer besseren Farbhaftung auf der Druckseite zunächst ein Primer oder Haftvermittler aufgetragen. Der Auftrag erfolgt dabei gemäß einem Ausführungsbeispiel von 0.1 bis 1 g/m2 trocken.

Gemäß einem Ausführungsbeispiel wird dabei ein lösemittelhaltiger Primer verwendet, bzw. ein Primer auf Basis eines organischen Lösungsmittels. Mit auf einem organischen Lösemittel basierenden Primern erreicht man gegenüber den im herkömmlichen Digitaldruck eingesetzten Primern, die auf wässriger Lösung basieren, eine erhöhte mechanische und thermische Stabilität des bedruckten Endproduktes.

Gemäß einem Ausführungsbeispiel handelt es sich dabei bei dem auf einem organischen Lösemittel basierenden Primer um einen Zwei-Komponenten-Primer.

Die beiden Komponenten können gemäß einem Ausführungsbeispiel beispielsweise ein Zwei-Komponenten Primer auf Basis Polyurethan und Isocyanat sein. Damit lässt sich dann eine gute mechanische und thermische Stabilität erzielen.

Der Auftrag des lösemittelhaltigen Primers erfolgt gemäß einem Ausführungsbeispiel auf einer separaten Anlage und nicht auf der Digitaldruckanlage. Dadurch wird die Verwendung eines lösemittelbasierten Primers ermöglicht, die wegen des fehlenden Explosionsschutzes bei herkömmlichen Digitaldruckanlagen nicht möglich ist.

Die in einer separaten Anlage geprimerte Rolle kann dann möglicherweise unterschiedlich lange liegen, bis die Bedruckung erfolgt. Aufgrund der unterschiedliche langen Liegezeit dieser geprimerten Rolle, die von einem Tag bis mehrere Monate, ausnahmsweise bis zu max. 2 Jahren, reichen kann, ist der Abklatsch (Set off) oder die Migration unterschiedlich groß. Dies kann dann dazu führen, dass bei dem direkten Farbauftrag auf den Primer, wie es bei herkömmlichen Druckverfahren vorgesehen ist, eine nur geringe Stabilität des Druckbildes erzielt wird.

Gemäß einem Ausführungsbeispiel erfolgt dann der Digitaldruck auf dem vorgeprimerten Verbund (Mehrschicht-Laminat) oder der Folie, wobei jedoch - vorzugsweise inline - vor dem Druck die geprimerte Seite des Verbunds (Mehrschicht-Laminat) oder der Folie über eine Corona-Vorbehandlung bearbeitet wird.

Diese Vorbehandlung dient dazu, die Oberfläche der (dünnen) Primerschicht (005) von Materialien zu reinigen, welche durch Abklatsch oder Migration an Oberfläche angelagert wurden. Dabei erfolgt gemäß einem Ausführungsbeispiel die Corona-Vorbehandlung aufgrund der vergleichsweise dünnen Primerschicht, die eine Dicke von vorzugsweise 0,1 bis 1 g/m2 aufweist, in ihrer Corona-Stärke entsprechend.

Die Corona-Stärke liegt dabei gemäß einem Ausführungsbeispiel in einem Bereich von 3 bis 20 W min / m2.

Der Digitaldruck erfolgt dann auf diese Corona-vorbehandelte Seite (006) des Primers.

Gemäß einem Ausführungsbeispiel wird dann für die tatsächliche Anwendung des Verbund (Mehrschicht-Laminat) oder der Folie eine Schutzlackierung gegen physikalische, thermische oder chemische Einflüsse aufgebracht. Hierzu erfolgt auf den digital-bedruckten Verbund (Mehrschicht-Laminat) oder der Folie eine Schutzlackierung. Die Auftragsmenge dieses Schutzlacks beträgt gemäß einem Ausführungsbeispiel 0.3 bis 2 g / m2 trocken. Die Auftragsmenge des Schutzlacks kann dabei je nach Anwendung der Folie/des Verbunds und der Farbauftragsmenge variieren. Vorzugsweise wird bei höherer Farbauftragsmenge auch eine größere Menge Schutzlack aufgetragen..

Die Digital-bedruckte Seite des Verbunds (Mehrschicht-Laminat) oder der Folie wird gemäß eines Ausführungsbeispiels zur Erzielung einer besseren Schutzlackhaftung auf der digital-bedruckten Seite - vorzugsweise inline - vor dem Schutzlack-Auftrag mit einer Corona-Vorbehandlung bearbeitet.

Diese Vorbehandlung dient dazu, die Oberfläche der digital-bedruckten Seite des Verbunds (Mehrschicht-Laminat) oder der Folie zu reinigen, welche durch Abklatsch (Set off) oder Migration an Oberfläche angelagert wurden.

Dies ist vorteilhaft, weil aufgrund der unterschiedliche langen Liegezeit der digital-bedruckten Rolle von 1 Tag bis mehrere Monate der Abklatsch (Set off) oder Migration unterschiedlich groß sein kann. Durch die Coronavorbehandlung wird dann trotz gegebenenfalls großen Setoffs eine gute Haftung des Schutzlacks erzielt.

Gemäß einem Ausführungsbeispiel wird ein auf einem organischen Lösemittel basierender Schutzlack verwendet.

Der Auftrag des lösemittelhaltigen Schutzlacks (009) kann auf einer separaten Anlage oder inline auf der Digitaldruckanlage erfolgen.

Gemäß einem Ausführungsbeispiel kann ein strahlenhärtender Schutzlack verwendet werden. Dieser kann gemäß einem Ausführungsbeispiel mittels eines Elektrobeamers ausgehärtet werden. Gemäß eines weiteren Ausführungsbeispiels mittels UV-Härtung.

Für das digitale Bedrucken wird gemäß einem Ausführungsbeispiel eine Druckmaschine vom Typ HP Indigo verwendet. Da diese nicht explosionsgeschützt und somit nicht für eine Verwendung eines auf einem organischen Lösemittel basierenden Primer geeignet ist, erfolgt das Primern vorzugsweise auf einer separaten Anlage.

Gemäß einem Ausführungsbeispiel erfolgt das Bedrucken eines Folienverbunds im Aussendruck mit Digitaldruck, so dass die weiteren Arbeitsschritte wie etwa Kaschieren entfallen, die beim Innendruck nötig sind.

Gemäß einem ersten Ausführungsbeispiel wird vorzugsweise ein auf einem organischen Lösemittel basierter Primer verwendet, der die Stabilität des Drucks verbessert.

Daneben wird gemäß eines Ausführungsbeispiels sowohl vor dem Primern wie auch vor dem Drucken und vor dem Auftragen des Schutzlacks eine Coronavorbehandlung durchgeführt. Dadurch wird ein besonders stabiles Druckbild erzielt, das auch die hohen mechanischen, thermischen und chemischen Stabilitätserfordernisse von zu versiegelnden Folien erfüllt.

Eine derartige Coronavorbehandlung durchzuführen ist insbesondere vor den Schritten des Druckens und des Auftragens von Schutzlack nicht naheliegend, denn der Fachmann würde vermuten, dass die Coronavorbehandlung wegen ihrer Aggressivität negative Auswirkungen auf die Primerschicht hat und daher die Stabilität des Druckbildes negativ beeinträchtigt.

Die Erfinder der vorliegenden Erfindung haben jedoch erkannt, dass dies nicht der Fall ist, und dass insbesondere eine Coronavorbehandlung der geprimerten Schicht vordem B e d r u c k e n mit Digitaldruck, vorzugsweise auch noch eine Coronavorbehandlung der digital bedruckten Oberfläche vor dem Auftragen von Schutzlack, die Stabilität des Druckbildes erhöht und insbesondere eine ausreichende mechanische, thermische und chemische Stabilität für siegelfähige Folien erreicht wird. Besonders vorteilhaft ist es daher, wenn sowohl vor dem Primern wie auch vor dem Digitaldruck und auch vor dem Auftragen von Schutzlack eine Coronavorbeihandlung erfolgt.

Besonders vorteilhaft ist es ferner, wenn der Primer ein auf einem organischen Lösemittel basierender Primer, vorzugsweise ein Zwei-Komponenten-Primer ist.

Gemäß einem Ausführungsbeispiel erfolgt ferner das Drucken mit einer Maschine des Typs HP Indigo.

Figur 1 illustriert schematisch den Verfahrensgang gemäß einem bevorzugten Ausführungsbeispiel.

Der Mehrschichtverbund (001) weist eine Druckseite (003) und eine Siegelseite (002) auf.

Auf der Druckseite erfolgt zunächst eine Coronavorbehandlung (004), dann das Auftragen des Primers (005). Darauf erfolgt eine weitere Coronavorbehandlung (006), dann der Digitaldruck (007). Nach einer erneuten Coronavorbehandlung (008) wird der Schutzlack aufgetragen (009).

Mit einem derartigen Druckverfahren lässt sich ein bedruckter Verbund herstellen, der die besonderen chemischen, thermischen und mechanischen Stabilitätserfordernisse für siegelfähige Verbunde erfüllt.

Gemäß einem Ausführungsbeispiel umfasst die Erfindung einen durch ein erfindungsgemäßes Verfahren hergestellte Folie bzw. einen Folienverbund, der vor der Primerung, vor der digitalen Bedruckung und vor dem Auftragen des Schutzlacks coronavorbehandelt wurde.

Dem Fachmann ist klar, dass die Merkmale der vorstehend beschriebenen Ausführungsbeispiele auch beliebig miteinander kombiniert werden können, solche Kombinationen sind durch die vorliegende Offenbarung mit umfasst.

## Patentansprüche

1. Verfahren zum digitalen Bedrucken eines Folienverbunds oder einer Folie, aufweisend folgende Schritte:
Durchführen einer Coronavorbehandlung des Folienverbunds oder der Folie;
Primern der Folie mit einem Primer;
Durchführen einer Coronavorbehandlung des geprimerten Folienverbunds oder der Folie;
Bedrucken des coronavorbehandelten, geprimerten Folienverbunds oder der Folie im Digitaldruckverfahren;
Aufbringen eines Schutzlacks auf dem bedruckten, coronavorbehandelten, geprimerten Folienverbunds oder der Folie.

2. Verfahren nach Anspruch 1, ferner aufweisend:
Durchführen einer Coronavorbehandlung des bedruckten, coronavorbehandelten, geprimerten Folienverbunds oder der Folie vor dem Auftragen des Schutzlacks.

3. Verfahren nach Anspruch 1 oder 2, wobei
der Primer ein auf einem organischen Lösemittel basierter Primer ist.

4. Verfahren nach einem der vorgehenden Ansprüche, wobei
der Primer ein Zwei-Komponenten-Primer ist.

5. Verfahren nach einem der vorgehenden Ansprüche, wobei
der Schutzlack ein auf einem organischen Lösemittel basierter Schutzlack ist.

6. Verfahren nach einem der vorgehenden Ansprüche, wobei
der Schutzlack ein Zwei-Komponenten- Schutzlack ist.

7. Verfahren nach einem der vorgehenden Ansprüche, wobei
der Primer mit einer Dicke von 0,1 bis 1 g/m2 aufgetragen wird.

8. Verfahren nach einem der vorgehenden Ansprüche, wobei
der Schutzlack mit einer Dicke von 0,3 bis 2 g/m2 aufgetragen wird.

9. Verfahren nach einem der vorgehenden Ansprüche, wobei
als Schutzlack ein strahlenhärtender Schutzlack verwendet wird.

10. Verfahren nach Anspruch 9, wobei
der Schutzlack mittels elektrobeam-Härtung gehärtet wird, oder
der Schutzlack mittels UV-Härtung gehärtet wird.

11. Folienverbund oder Folie, hergestellt durch ein Verfahren gemäß einem der Ansprüche 1 bis 10.

## Claims

1. Method for digital printing of a composite film or a film, comprising the following steps:
performing a corona pretreatment of the composite film or the film;
priming of the film with a primer,
performing a corona pretreatment of the primed composite film or the film;
printing of the corona-pretreated, primed composite film or the film in a digital printing method;
applying of a protective paint on the printed, corona-pretreated, primed composite film or the film.

2. The method of claim 1, further comprising
performing of a corona pretreatment of the printed, corona-pretreated, primed composite film or the film before the applying of the protective paint.

3. The method of daim 1 or 2, whereby
the primer is a primer based on an organic solvent.

4. The method of one of the preceding daims, whereby
the primer is a two-component primer.

5. The method of one of the preceding claims, whereby
the protective paint is a protective paint based on an organic solvent.

6. The method of one of the preceding claims, whereby
the protective paint is a two-component protective paint.

7. The method of one of the preceding claims, whereby
the primer is applied with a thickness of 0,1 to 1 g/m2.

8. The method of one of the preceding claims, whereby
the protective paint is applied with a thickness of 0,3 to 2 g/m2.

9. The method of one of the preceding claims, whereby
a radiation curing paint Is used as protective paint.

10. That method of claim 9, whereby
the protective paint Is cured by electron beam curing, or
the protective paint is cured by UV curing.

11. A composite film or a film, produced by a method according to one of claims 1 to 10.

## Revendications

1. Procédé pour l'impression numérique d'un film composite ou un film, présentant les étapes suivantes consistant à :
effectuer un prétraitement corona du film composite ou du film ;
appliquer un primaire sur le film ;
effectuer un prétraitement corona du film composite ou du film revêtu d'un primaire ;
imprimer le film composite ou le film ayant été soumis à un prétraitement corona et revêtu d'un primaire lors du procédé d'impression numérique ;
appliquer un vernis de protection sur le film composite ou sur le film imprimé, ayant été soumis à un prétraitement corona, revêtu d'un primaire.

2. Procédé selon la revendication 1, présentant en outre une étape consistant à :
effectuer un prétraitement corona du film composite ou du film imprimé, ayant été soumis à un prétraitement corona, revêtu d'un primaire avant l'application du vernis de protection.

3. Procédé selon la revendication 1 ou 2, dans lequel
le primaire est un primaire à base d'un solvant organique.

4. Procédé selon l'une quelconque des revendications précédentes, dans lequel
le primaire est un primaire à deux composants.

5. Procédé selon l'une quelconque des revendications précédentes, dans lequel
le vernis de protection est un vernis de protection à base d'un solvant organique.

6. Procédé selon l'une quelconque des revendications précédentes, dans lequel
le vernis de protection est un vernis de protection à deux composants.

7. Procédé selon l'une quelconque des revendications précédentes, dans lequel
le primaire est appliqué avec une épaisseur allant de 0,1 à 1 g/m².

8. Procédé selon l'une quelconque des revendications précédentes, dans lequel
le vernis de protection est appliqué avec une épaisseur allant de 0,3 à 2 g/m².

9. Procédé selon l'une quelconque des revendications précédentes, dans lequel
un vernis de protection durcissant sous l'action de rayons est utilisé en tant que vernis de protection.

10. Procédé selon la revendication 9, dans lequel le vernis de protection est durci au moyen d'un procédé de durcissement par faisceau d'électrons, ou
le vernis de protection est durci au moyen d'un procédé de durcissement sous l'action d'UV.

11. Film composite ou film, fabriqué par un procédé selon l'une quelconque des revendications 1 à 10.
